# EUROPÄISCHE PATENTSCHRIFT

(11) **EP 0 285 734 B1**
(45) Veröffentlichungstag und Bekanntmachung des Hinweises auf die Patenterteilung: **02.12.1992**
(21) Anmeldenummer: 87710008.1
(22) Anmeldetag: 24.06.1987
(51) Int. Cl.: D21H 23/78, D21H 25/08, D21H 11/00, D21H 17/33

(54) **Verfahren zum Imprägnieren von Hydrophilen quellfähigen Papierbahnen**
Process for impregnating hydrophilic paper sheets which can swell
Procédé d'imprégnation de feuilles de papier hydrophiles, gonflables

(30) Priorität: 08.04.1987 DE 3711807
(43) Veröffentlichungstag der Anmeldung: 12.10.1988
(73) Patentinhaber: Bausch Aktiengesellschaft, D-86647 Buttenwiesen (DE)
(72) Erfinder: Paa, Karl-Heinrich, D-8857 Wertingen-Geratshofen (DE); Mayer, Konstantin Karl, D-8901 Emersacker (DE)
(74) Vertreter: Pfenning, Meinig & Partner

(56) Entgegenhaltungen:
- EP-A- 0 077 067
- EP-A- 0 088 978
- EP-A- 0 186 257
- EP-A- 0 268 809
- DD-A- 217 252
- DE-A- 1 546 974
- DE-B- 2 124 432
- DE-C- 2 933 998
- US-A- 2 744 047
- US-A- 4 458 062
- CHEMICAL ABSTRACTS, Band 90, Nr. 26, 25. Juni 1979, Seite 124, Zusammenfassung Nr. 206188j, Columbus, Ohio, US
- CHEMICAL ABSTRACTS, Band 104, Nr. 24, 16. Juni 1986, Seite 61, Zusammenfassung Nr. 208565m, Columbus, Ohio, US
- ABSTRACT BULLETIN OF THE INSITUTE OF PAPER CHEMISTRY, Band 55, Nr. 7, Januar 1985, Seite 814, Zusammenfassung Nr. 7732, Appleton, Wisconsin, US; J. BIRD: "Drying coatings and inks: Review of available methods", & BOXBOARD CONTAINERS 91 no. 10: 24.-26. Mai 1984

## Beschreibung

Die Erfindung bezieht sich auf ein Verfahren zum Imprägnieren von hydrophilen quellfähigen Papierbahnen gemäß Oberbegriff des Anspruchs 1.

Es ist für unterschiedlichste Anwendungsgebiete und Zwecke bekannt, verschiedenartige Basismaterialien dergestalt oberflächenzubeschichten, daß die Oberfläche möglichst optimal die gewünschten Eigenschaften garantiert. Beispielsweise wird für Wandverkleidungen, Möbel aller Art die einer erhöhten Abriebbelastung ausgesetzt sind, das als Basismaterial eingesetzte plattenartige Bauelement mit einer abriebfesten Oberflächenschicht versehen. Die in diesem Zusammenhang verwendeten Basismaterialien müssen dann nur der Anforderung einer ausreichenden Festigkeit und Widerstandskraft genügen, es kann sich hierbei um Faserplatten, Sperrholzplatten oder Vielschichtpapieranordnungen handeln. Solche Basismaterialien werden mit dekorativen Kaschierungen versehen, dergestalt, daß der Außenfläche nicht nur ein attraktives Aussehen verliehen wird, sondern ihr auch die charakteristischen Oberflächeneigenschaften vermittelt werden, wie hohe Widerstandsfähigkeit gegen chemische Einflüsse, aber auch gegen mechanische Belastung, Hitze, Lichteinstrahlung und dergleichen mehr.

Es ist allgemeiner Stand der Technik für die hier interessierenden Deckschichten, von Zellulosepapierbahnen auszugehen, wobei diese bedruckt oder unbedruckt sein können, und dieses Ausgangsmaterial mit hitzebeständigem Kunstharz zu imprägnieren. In diesem Zusammenhang finden Anwendung Aminoplaste, Phenolharze, Polyesterharze, aber auch Melaminharze und dergleichen mehr. Es ist auch bekannt, derartige Imprägnate zusätzlich mit einer weiteren Oberflächenschicht als Schutzschicht zu beaufschlagen, wie beispielsweise einer dünnen Kunststofffolie oder einem weiteren lichtdurchlässigen und hitzebeständigen Kunststofflack.

Bei einem bekannten Verfahren zum Imprägnieren von Vlies- oder Papiermaterialien mit härtbaren Harzen und deren Aushärtung (DE-C-29 33 998) geht est um die Herstellung von Filtermaterialien, wobei zu Imprägnierung des Vliessubstrates mit Harz und/oder Monomeren das Substrat mit einer Lösung oder Dispersion von mindestens einem durch Elektronenstrahlen härtbaren Flüssigharz getränkt wird, wobei die Konzentration der Harzlösung 1 bis 50 Gew. % bezogen auf das Gewicht der Lösung oder Dispersion enthält. Nach dem erfolgten Durchtränkungsvorgang des Vliesmaterials wird das Lösungsmittel durch Wärmezufuhr entfernt und die Härtung desselben durch Elektronenbestrahlung ausgeführt. Die in diesem Zusammenhang verwendeten Harze und/oder Monomere sind auf der Basis von Acrylsäure- und/oder Metacrylsäureestern mit Polyolen hergestellt.

Ein weiteres bekanntes Verfahren zur Herstellung von geeignet imprägnierten Papierbahnen hat die Gewährleistung einer besonders hohen Abriebfestigkeit zum Ziel und dient der Vorgabe einer Oberflächenschicht, die mit einem plattenartigen Bauelement zu verbinden ist, wobei der Papierbahn unter Verwendung eines elektrostatischen Abscheidungsverfahrens harte, pulverförmige Materialien zugegeben werden (DE-B-21 24 432). Dieses bekannte Verfahren kennzeichnet sich dadurch, daß die Papierbahn in einem wässrigen Imprägnierbad mit hitzebeständigem Kunststoff imprägniert wird, anschließend das abriebfeste Material in die imprägnierte Papierbahn eingebracht wird und dann die imprägnierte und mit abriebfestem Material versehene Papierbahn getrocknet wird. Hierfür wird zunächst zur Herstellung einer imprägnierten Papierbahn ohne abriebfestes Material eine Papierschicht mit einer Lösung getränkt, die ca. 50% Melaminharz und 50% Wasser unter Zugabe einer geringen Menge eines Netzmittels enthält. Um für den Trocknungsvorgang, also die Verdampfung des hohen Wasseranteils, nicht mit zu hohem Energieaufwand arbeiten zu müssen, wird die getränkte Papierbahn durch eine Trockenpresse gegeben, womit der Feuchtigkeitsgehalt erheblich reduziert werden kann.

Bei einem weiteren bekannten Verfahren (DD-A-217 252) wird die Herstellung rollfähiger duroplastischer Dekorfolien beschrieben mit dem Ziel, ein verbessertes Erscheinungsbild zu erzielen. Dies soll dadurch erreicht werden, daß auf der zu bedruckenden Seite der Papierbahn eine hochviskose Lösung eines ungesättigten Polyesterharzes in organischen Lösungsmitteln als oberflächlicher Film aufgebracht wird. Die Imprägnierung wird dann durch anschließendes Erwärmen der mit Harz beaufschlagten Papierbahnen auf Temperaturen von 60 bis 110°C ausgelöst. Die teilweise imprägnierten Bahnen werden dann noch bei erhöhter Temperatur (160°C) ausgehärtet und die so vorbereiteten Papierbahnen bedruckt.

Dennoch leiden die bekannten Verfahren zum Imprägnieren von Papierbahnen oder dergleichen erheblich darunter, daß hohe Flüssigkeitsmengen nach dem Durchlaufen des zu imprägnierenden Materials durch eine entsprechende Imprägnierwanne für den anschließenden Trockenvorgang verdampft werden müssen, was gleichbedeutend mit einem ganz erheblichen Kostenaufwand ist. Insbesondere bei der Einbringung von Kunstharzen in hydrophile Faserwerkstoffe wurde bisher stets davon ausgegangen, daß solche Harze in beispielsweise eine Wirrfaserschicht wie Papier nur mittels des hohen Wasser- oder organischen Lösungsmittelanteils in der Harzlösung als Transportmittel in und zwischen die Fasern eindringen können, so daß bisher kaum Imprägnierlösungen Anwendung fanden, deren Lösungsmittelanteil wesentlich unter 50% oder höchstens 40% liegt.

Für das Imprägnieren von hydrophilen quellfähigen Faserbahnen ergibt sich als nachteilig bei dieser Verfahrensweise neben dem hohen Energieverbrauch für das im Trockenvorgang zu verdampfende Wasser damit noch ein oft unerwünschtes Aufquellen der Zellulosefaser oder dergleichen, wodurch sich Veränderungen in der Oberflächenstruktur des Imprägnats kaum vermeiden lassen.

Hier setzt die vorliegende Erfindung ein, der die Aufgabe zugrunde liegt, ein Verfahren der gattungsgemäßen Art dahingehend zu verbessern, daß der für die Trocknung der Imprägnierlösung erforderliche Energieaufwand minimiert werden kann bei gleichzeitiger Verhinderung der Gefahr des Aufquellens von Fasermaterialien durch das Lösungsmittel.

Die Lösung dieser Aufgabe wird erfindungsgemäß durch ein Verfahren erreicht, wie es im Kennzeichen des Anspruchs 1 angegeben ist.

Vorteilhafte Ausgestaltungen und Weiterbildungen dieser Aufgabenlösung ergeben sich aus den Unteransprüchen.

Kommen Imprägnierlösungen in Form hochkonzentrierter, von organischen Lösungsmitteln freien Harzlösungen zur Anwendung, sind die bei den vorgenannten bekannten Verfahren auftretenden Nachteile in außerordentlich befriedigender Weise vermeidbar. Besonders vorteilhaft wirkt sich in diesem Zusammenhang aus, daß auf die Zugabe jeglicher organischer Lösungsmittel verzichtet wird. In einer bevorzugten Ausführungsform, bei der von Melaminharz als Imprägnierungsmittel ausgegangen wird, kann der Anteil des Wassers auf ca. 1/5 der vergleichbaren bisher bekannten Imprägnierlösungen reduziert werden. Die hoch konzentrierte Harzlösung wird bei Zimmertemperatur und damit in einem relativ zähflüssigem Zustand auf die Papierbahn gleichmäßig aufgebracht, was gleichzeitig vorteilhafte genaue Dosierungsmöglichkeiten für den Harzanteil im Verhältnis zu dem zu tränkenden Papieranteil durch die an sich bekannte Verwendung von Drahtrakeln oder dergleichen mehr bietet. Erst nach dieser Auftragung, exakten Homogenisierung und genauen Dosierung des Imprägniermittels auf die Papierbahn oder dergleichen erfolgt dann eine kurzzeitige Wärmebeaufschlagung für eine möglichst schlargartige und drastische Verringerung der Viskosität der Harzlösung, so daß diese in der Lage ist, in kürzester Zeit in die Papierbahn einzudringen, und zwar in einer Zeit, die klein ist gegenüber der für die Aushärtung des Harzes benötigten Zeit.

Der außerordentlich geringe Wasseranteil der verwendeten konzentrierten Harzlösungen, der bei Raumtemperatur durchgeführte Beschichtungsvorgang und die schockartige Erwärmung nach erfolgter Beschichtung mit der damit verbundenen kurzzeitigen Penetration garantiert eine optimale Papierdurchtränkung ohne oder mit vernachlässigbar geringer chemischer Reaktion der Harzlösung selbst. Die durch die bisher erforderlich gewesenen hohen Wasseranteile hervorgerufenen Faserquellungen werden gänzlich vermieden. Es zeigen sich geringste Beeinträchtigungen der anfänglichen hochqualitativen Rohpapierglätte. Die verzeichnete höhere Harzeinbringung bei gleichzeitiger Vermeidung jeglicher Faserquellung führt zu einem Endprodukt mit besonders hoher Dichte.

In diesem Zusammenhang ist auch noch als besonders vorteilhaft zu erwähnen, daß durch die geringe Faserquellung die Elastizität der Zellulosefasern für den Fall der Verwendung von Papierzellulose dem Imprägnat eine wesentlich günstigere Flexibilität und Verformbarkeit verleiht als das mit den bisherigen Verfahrensweisen möglich war. Die hohe Qualität der erzielten Oberflächenglätte garantiert einen gleichmäßigeren Lackauftrag, falls eine solche Zusatzbeschichtung gewünscht ist, mit verbesserten Trocknungseigenschaften für diesen Lackfilm. Der Lackverbrauch kann durch die vorgegebene glatte Oberfläche erheblich reduziert werden.

Schließlich soll noch als besonders vorteilhaft, bedingt durch den niedrigen Lösungsmittelantiel hervorgehoben werden, daß nicht nur der für seine Entfernung erforderliche Energiebedarf im Vergleich zu den bekannten Verfahren erheblich reduziert werden kann, sondern darüberhinaus noch die Trocknungsstrecke sich beträchtlich verkürzen läßt, so daß auch der apparative Aufbau vereinfacht werden kann und insbesondere der bisher für die Trocknungsstrecke benötigte erhebliche Raumbedarf sich entsprechend verringert.

Anhand der beiliegenden Zeichnungen, die schematisiert zwei beispielsweise Ausführungsformen einer Einrichtung zur Durchführung des Verfahrens zeigt, sollen nähere Einzelheiten des Verfahrensablaufes verdeutlicht werden, ohne daß jedoch der beschriebene Verfahrensablauf auf die Anwendung dieser Einrichtung beschränkt wäre.

Wie dargestellt, wird von einer Vorratsrolle 1, die sich in Richtung des Pfeiles 2 dreht, ein auf diese Rolle aufgewickeltes flächiges Fasermaterial, hier ein Papierband 3, abgewickelt und in Pfeilrichtung zunächst einer Harzauftragestation 5 zugeführt, die aus einem Vorratsbehälter 4 gespeist wird, in dem ein Hochkonzentriertes Harz mit einem Feststoffanteil von ca 70 bis 98 % vorhanden ist.

Das hochkonzentrierte Harz, wie beispielsweise Melaminharz, besitzt bei Zimmertemperatur eine Viskosität von ca. 200 bis 2000 mPa. Die Auftragsstation 5 kann aus an sich bekannten Drahtrakeln, Walzenpaaren, einer Gießkopfanordnung, Luftmessern, einer Auftragschürze oder dergleichen bestehen.

Das hochkonzentrierte Harz wird innerhalb der Auftragsstation 5 bei Zimmertemperatur auf die Papierbahn 3 aufgebracht und mittels einer oder mehrerer der vorstehend genannten Vorrichtungen mit hohem Homogenisierungsgrad und bei exakter Dosierung verteilt, ohne daß es bei der gegebenen hohen Viskosität bereits nennenswert in Faserstoff eindringen könnte oder von diesen gar eingesaugt würde.

Nach dosierter Auftragung des Imprägniermittels durchläuft die Papierbahn 3 eine Heizstation 6, in der eine kurzfristige schockartige Erhitzung des Harzauftrages zusammen mit dem Papier auf Temperaturen zwischen 50 und 100° C erfolgt. Geeignete Wärmequellen innerhalb der Heizstation 6 können Infrarotstrahler, Mikrowellenheizquellen, Heißluftanordnungen oder dergleichen mehr sein. Dauer und Grad der Erwärmung innerhalb der Heizstation 6 sind so bemessen, daß die Viskosität des hochkonzentrierten Harzes schlagartig soweit erniedrigt wird, daß es vollständig in die Papierbahn einzudringen vermag bzw. von dieser aufgesogen wird. Die Dauer der Wärmebeaufschlagung ist dabei so bemessen, daß eine merkliche Auskondensation bzw. Polymerisation des verwendeten Imprägniermittels noch nicht erfolgt. Dies erfolgt dann erst in dem nachgeschalteten Trockner 7, wofür für die Einleitung der Kondensation des Harzes diesem in dem Behälter 4 Katalysatoren oder andere geeignete Beimischungen zugegeben werden können. Solche Beimischungen können auch das Viskositätsverhalten des Imprägniermittels für die gewünschte optimale Penetration innerhalb der Heizvorrichtung 6 vorteilhaft beeinflussen.

Im Ausführungsbeispiel wurde ein Melaminharz auf eine Papierbahn mit einer maximalen Aufnahmefähigkeit von 200 ml, 200 g/m² in Form einer 75 %igen Harzlösung, was etwa 150 g Harz/m³ und 50 g Lösungsmittel/m³ entspricht, aufgebracht, wodurch sich für das Endprodukt eine Dicht >1 g/cm³ ergab.
Es konnte keine bzw. nur eine vernachlässigbar geringe Faserquellung beobachtet werden. Die Elastizität der Zellulosefasern des verwendeten Papieres blieb erhalten. Das Endprodukt zeichnete sich durch hohe Flexibilität und Verformbarkeit aus. Hinsichtlich der Trocknung des Imprägnats wurde festgestellt, daß gegenüber herkömmlichen Imprägnierverfahren bzw. bei Verwendung einer 40 %igen Harzlösung die erforderliche Verdampfungsleistung um 140 % geringer lag. Die für bisher bekannte Imprägnierungen verwendeten Imprägnierwannen und die in diesen teilsweise relativ langen Imprägnierstrecken entfallen gänzlich. Anstelle des im Ausführungsbeispiel verwendeten Melaminharzes zeigen auch Polyester-, Epoxid-, Alkydharze vergleichbar vorteilhafte Ergebnisse. Neben Katalysatoren erwies sich als vorteilhaft, Harzen, Netzmittel, Reaktionsbeschleuniger und ähnliche Zusätze in geringem Umfang beizugeben.

Die Ausführungsform gemäß Fig. 2 unterscheidet sich dadurch von derjenigen nach Fig. 1, daß hier ein anderer, jedoch an sich bekannter Auftragungsmechanismus zum Einsatz kommt.

## Patentansprüche

1. Verfahren zum Imprägnieren von hydrophilen quellfähigen Papierbahnen, vorzugsweise zellulosehaltigen Bahnen, zur Vorgabe von Kaschiermaterialien mit hoher Oberflächenfestigkeit für die Beschichtung plattenförmiger Basismaterialien aller Art, beispielsweise Spanplatten zur Verwendung in der Möbelindustrie, bei dem kondensierbare bzw. polymerisierbare Kunstharze wenigstens teilweise in den Faserstoff eingebracht werden und nach Aushärtung das Imprägnat als Zwischenprodukt für eine spätere dauerhafte Verbindung mit der Oberfläche des plattenförmigen Basismaterials in Rollenform in den Versand gebracht wird und/oder gelagert wird,
dadurch **gekennzeichnet,**
daß als Imprägniermittel eine hochkonzentrierte, von organischen Lösungsmitteln freie wäßrige Harzlösung mit einem Feststoffanteil von mindestens 70 Gew.% verwendet wird,
daß diese Harzlösung bei Zimmertemperatur mit einer Viskosität von 200 bis 2000 mPa · s kontinuierlich bei dosierender Vergleichmäßigung auf die Papierbahn (3) aufgebracht wird (5),
daß mit der Aufbringung (5) die Harzlösung in engen Toleranzgrenzen homogen über die gesamte Auftragungsfläche verteilt wird, und
daß nach Auftragung (5) eine bezüglich der Aushärtungszeit für die Harzverbindung kurzzeitig schlagartige Temperaturbeaufschlagung der Harzverbindung auf der Papierbahn (3) auf Temperaturen zwischen 50 und 100°C vorgenommen wird (6).

2. Verfahren nach Anspruch 1,
dadurch gekennzeichnet, daß Harnstoff-, Melamin-, Polyester-, Acryl-, Epoxid- und/oder Alkydharze für die Herstellung der Harzlösung eingesetzt wird.

3. Verfahren nach einem der Ansprüche 1 oder 2,
dadurch gekennzeichnet, daß dem Imprägnierungsmittel Zusatzstoffe, wie Vernetzungsmittel, Reaktionsbeschleuniger, Katalysatoren oder dergleichen beigemischt werden.

4. Verfahren nach wenigstens einem der Ansprüche 1 bis 3,
dadurch gekennzeichnet, daß die homogenisierende Verteilung der Harzlösung über die Fläche des Faserstoffes mittels Drahtrakel, Walzenauftragsverfahren, Gießkopf, Luftmesser oder dergleichen vorgenommen wird.

5. Verfahren nach wenigstens einem der Ansprüche 1 bis 4,
dadurch gekennzeichnet, daß eine schockartige Kurzzeiterwärmung des homogenisiert verteilten Imprägnierungsmittels unter Verwendung von Infrarotstrahlern, der Mikrowellentechnik oder Heißluftbeaufschlagung vorgenommen wird.

## Claims

1. Process fur impregnating swellable hydrophilic paper sheets, preferably those containing cellulose, for obtaining laminating materials of high surface rigidity for coating plateshaped base materials of all kinds, for example chipboards for use in the furniture industry, wherein condensible or polymerisable resins are at least partially incorporated in the fibre material and the impregnated material is dispatched and/or stored after curing as an intermediate product for future permanent bonding to the surface of a plateshaped base material in the form of rolls, **characterised in that** the impregnating medium is a high concentration aqueous resin solution which has 70̸ weight-% of solids and is free of organic solvents, that this resin solution is applied (5) continuously with apportioned comparative moderation at room temperature with a viscosity of 20̸0̸ to 20̸0̸0̸ mPA s to the paper sheet (3), that by way of application (5) the resin solution is homogenously dispersed within narrow tolerance limits over the entire application surface, and that after application (5) a shock-like temperature charge on the bonded resin, which is short relative to the curing period for resin bondage, is carried out on the paper sheet (3) at temperatures between 50̸ and 10̸0̸°C (6).

2. Process according to claim 1, **characterised in that** urea- melamine-, polyester-, acryl-, epoxide- and/or alkyd resins are used for producing the resin solution.

3. Process according to one of claims 1 or 2, **characterised in that** additives, such a netting media, reactive catalysers, catalysers or the like, are mixed into the impregnating medium.

4. Process according to at least one of claims 1 to 3, **characterized in that** the homogenizing dispersion of the resin solution over the surface of the fibre material is carried out by means of wire-wound rods, roller-application methods, pouring head, air knife or the like.

5. Process according to at least one of claims 1 to 4, **characterised in that** shocklike short-term heating of a homogeneously dispersed impregnating medium is carried out by using infrared radiators, microwave techniques or hot-air application.

## Revendications

1. Procédé d'imprégnation de bandes de papier hydrophiles, susceptibles de gonfler, de préférence de bandes contenant de la cellulose, pour fournir des matières de doublage à haute résistance de surface pour le recouvrement de matières de base en forme de plaques de tous types, par exemple de panneaux de particules destinés à l'utilisation dans l'industrie du meuble, dans lequel des résines synthétiques condensables ou respectivement polymérisables sont introduites au moins partiellement dans la matière fibreuse et sont, après le durcissage du produit d'imprégnation, expédiées et/ou entreposées sous la forme de rouleaux en tant que produit intermédiaire pour une liaison ultérieure durable avec la surface de la matière de base en forme de plaque, caractérisé en ce que, comme agent d'imprégnation, on utilise une solution aqueuse de résine, hautement concentrée, exempte de solvants organiques et comprenant une fraction en matière solide d'au moins 70 % en poids, en ce qu'on applique (5) sur la bande de papier (3) cette solution de résine à la température ambiante à une viscosité de 200 à 2000 mPa.s, en continu, avec une homogénéisation de dosage, en ce que, par l'application (5), la solution de résine est répartie de manière homogène sur toute la surface d'application dans des limites de tolérance étroites, et en ce que, après l'application (5), une sollicitation thermique brusque du composé de résine, de courte durée par rapport au temps de durcissage du composé de résine, est effectuée (6) sur la bande de papier (3) à des températures comprises entre 50 et 100°C.

2. Procédé suivant la revendication 1, caractérisé en ce qu'on met en oeuvre des résines d'urée-mélamine, de polyester, acryliques, d'époxyde et/ou d'alkyde pour la préparation de la solution de résine.

3. Procédé suivant l'une des revendications 1 et 2, caractérisé en ce qu'à l'agent d'imprégnation on mélange des additifs, tels que des agents de réticulation, des accélérateurs de réaction, des catalyseurs ou des composés analogues.

4. Procédé suivant au moins l'une des revendications 1 à 3, caractérisé en ce que la répartition homogénéisante de la solution de résine est effectuée sur la surface de la matière fibreuse au moyen d'une racle métallique, d'un procédé d'application par rouleau, d'une tête de coulée, d'une lame d'air ou d'un élément analogue.

5. Procédé suivant au moins l'une des revendications 1 à 4, caractérisé en ce qu'un chauffage de courte durée de type choc de l'agent d'imprégnation réparti de manière homogénéisée est effectué par l'utilisation de radiateurs à infrarouges, de la technique des micro-ondes ou d'une alimentation d'air chaud.
